# EUROPÄISCHE PATENTANMELDUNG

(11) **EP 0 141 993 A1**
(43) Veröffentlichungstag der Anmeldung: **22.05.1985**
(21) Anmeldenummer: 84111645.2
(22) Anmeldetag: 28.09.1984
(51) Int. Cl.: G21F 9/02

(54) **Jodpräparat und Verfahren zum Adsorbieren von Jod**

(30) Priorität: 13.10.1983 DE 3337335
(71) Anmelder: Technischer Überwachungs-Verein Bayern e.V., D-80686 München (DE)
(72) Erfinder: Bekk, Peter, Dr. Dipl.-Chem., D-8000 München 60 (DE); Kaller, Paul, Dipl.-Chem., D-8000 München 80 (DE)
(74) Vertreter: Grünecker, Kinkeldey, Stockmair & Schwanhäusser Anwaltssozietät

(57) **Zusammenfassung**

@ Die Erfindung beschreibt ein Jodpräparat, enthaltend Jod in Form von elementarem Jod und/oder Jodverbindungen und ein Trägermaterial, das erhältlich ist durch Adsorbieren von Jod, insbesondere radioaktivem Jod, in Form von elementarem Jod und/oder Jodverbindungen an einem aus einer polymeren, Zwischenschichtmoleküle oder-ionen enthaltenden Schichtverbindung, die gegebenenfalls Interkalationskomplexe mit dem elementaren Jod oder den Jodverbindungen zu bilden vermag, bestehenden Trägermaterial.

Die Erfindung betrifft ebenso ein Verfahren zum Adsorbieren von Jod, insbesondere radioaktivem Jod, in Form von elementarem Jod und/oder Jodverbindungen an einem Trägermaterial, das dadurch gekennzeichnet ist, dass man als Trägermaterial eine polymere, Zwischenschichtmoleküle oder -ionen enthaltende Schichtverbindung, die gegebenenfalls Interkalationskomplexe mit dem elementaren Jod oder den Jodverbindungen zu bilden vermag, einsetzt.

## Beschreibung

Die Erfindung betrifft ein Jodpräparat, enthaltend Jod in Form von elementarem Jod und/oder Jodverbindungen und ein Trägermaterial.

Auf vielen Anwendungsgebieten ist es erwünscht, Jod in Form eines Jodpräparates zu binden. Solche Jodpräparate werden beispielsweise in der Medizin als Depotpräparate eingesetzt. Insbesondere in kerntechnischen Anlagen ist es erwünscht, radioaktive Jodisotope in Form von Jodpräparaten zu binden und solche Jodpräparate zur Verfügung zu haben.

Zum Adsorbieren von radioaktivem Jod an einem Träger- _{bzw}. Sorptionsmaterial ist es auf dem Gebiet der Kerntechnik bisher üblich, als Sorptionsmaterial mit Kaliumjodid im- pᵣägnierte Aktivkohle oder mit Silbernitrat imprägnierte Zeolithe zu verwenden. Die Verwendung dieser Materialien ist jedoch mit einer Reihe von Nachteilen verbunden.

_{So} ist mit KJ imprägnierte Aktivkohle darin nachteilig, _{daß} sie brennbar ist, und somit bei Brand die Gefahr besteht, _{daß} das adsorbierte, radioaktive Jod, z.B. ¹³¹J, in die Umgebung freigesetzt wird. Weiterhin sinkt der Abscheidegrad der Aktivkohle für Jod erheblich mit zunehmendem Feuchtigkeitsgehalt der Aktivkohle bzw. der diese umgebenden Atmosphäre. Der Abscheidegrad sinkt weiterhin im Verlaufe der Zeit aufgrund chemisch bedingter Alterungserscheinungen der Aktivkohle. Weiterhin ist Aktivkohle empfindlich gegenüber Schadstoffen, wie z.B. Lösungsmittel oder Stickoxide. Zudem ist die Abscheidekapazität von mit KJ imprägnierter Aktivkohle für Jod relativ gering und die Herstellungskosten sind durch wechselnde Chargenqualität und die notwendige _{K}J-Imprägnierung relativ hoch.

Schließlich ist die Entsorgung der verbrauchten Aktivkohle als brennbarer radioaktiver Abfall aufwendig.

Bei mit Silbernitrat imprägnierten Zeolithen sinkt ebenfalls der Abscheidegrad für Jod erheblich mit zunehmendem Feuchtigkeitsgehalt der Zeolithe bzw. der diese umgebenden Atmosphäre. Ebenso ist ein Abfallen des Abscheidegrades mit der Zeit aufgrund chemisch bedingter Alterungserscheinungen zu beobachten. Weiterhin sind die mit Silbernitrat imprägnierten Zeolithe gegenüber reduzierenden Schadstoffen empfindlich. Insbesondere bedingt durch die erforderliche Silbernitrat-Imprägnierung ist dieses Material mit hohen Herstellungskosten verbunden.

Aufgabe der vorliegenden Erfindung war es deshalb, ein Jodpräparat zur Verfügung zu stellen, das die oben erwähnten Nachteile überwindet, insbesondere in der Herstellung billig ist, große Mengen an Jod enthalten kann sowie gegenüber Feuchtigkeit und Schadstoffen nicht empfindlich ist.

Diese Aufgabe wird erfindungsgemäß durch ein Jodpräparat der eingangs genannten Art dadurch gelöst, daß es erhältlich ist durch Adsorbieren von Jod, insbesondere radioaktivem Jod, in Form von elementarem Jod und/oder Jodverbindungen an einem aus einer polymeren, Zwischenschichtmoleküle oder -ionen enthaltenden, ein Schichtgitter bildenden, anorganischen Verbindung, die Interkalationskomplexe mit dem elementaren Jod oder den Jodverbindungen zu bilden vermag, bestehenden Trägermaterial.

Das erfindungsgemäße Jodpräparat zeichnet sich insbesondere durch die Vorteile aus, daß es nicht brennbar und gegenüber Feuchtigkeit sowie gegenüber Schadstoffen, wie Lösungsmittel oder Stickoxide, nicht empfindlich ist.

Weiterhin unterliegt das erfindungsgemäße Jodpräparat über Jahre hinweg keinen erkennbaren Alterungserscheinungen. Die Herstellungskosten für das erfindungsgemäße Jodpräparat sind relativ gering, da das verwendete Trägermaterial nicht imprägniert werden muß, wie es etwa im Falle der bisher verwendeten Zeolithe erforderlich ist. Bei erfindungsgemäßen Jodpräparaten, die radioaktive Jodisotope enthalten, ist die Entsorgung relativ einfach durch direkte Zementierung möglich. Ein vorteilhaftes Jodpräparat erhält man insbesondere dadurch, daß man als Trägermaterial einen Interkalationskomplex eines Schichtsilikates mit anorganischen und/oder organischen Zwischenschichtkationen einsetzt. Hierfür geeignete Schichtsilikate, die Interkalationskomplexe zu bilden vermögen, kommen als natürliche Tonminerale vor. Insbesondere ist es erfindungsgemäß bevorzugt als Interkalationskomplex ein Onium-Schichtsilikat einzusetzen. Als Onium-Ionen kommen beispielsweise solche von Elementen der V. und VI. Hauptgruppe des Periodensystems in Frage, wie etwa Ammonium, Phosphonium, Stibonium und dgl.. Als Interkalationskomplexe von Onium-Schichtsilikaten eignen sich ganz besonders Interkalationskomplexe von Onium-Montmorilloniten.

Bei einer bevorzugten Ausführungsform der Erfindung setzt man einen Interkalationskomplex ein, der als Zwischenschichtkationen H.aq.⁺⁻ und/oder NR₄⁺⁻Ionen enthält, wobei R eine substituierte oder unsubstituierte, verzweigt-oder geradkettige Alkylgruppe mit beispielsweise 1 bis 20 Kohlenstoffatomen, eine substituierte oder unsubstituierte, verzweigt- oder geradkettige Hydroxyalkylgruppe mit beispielsweise 1 bis 20 Kohlenstoffatomen oder eine substituierte oder unsubstituierte, verzweigt- oder geradkettige Alkoxygruppe mit beispielsweise 1 bis 20 Kohlenstoffatomen bedeutet und wobei die Reste R gleich oder voneinander verschieden sein können. Eine besonders geeignete Gruppe von Substituenten für die Reste R sind hierbei Polyalkylenglykol-,insbesondere Polyethylenglykolreste.

Bei dem erfinaungsgemaßen Jodpräparat kann das Jod sowohl in Form von elementarem Jod als auch in Form von Jodverbindungen vorliegen. Solche Jodverbindungen können insbesondere Alkyljodide, wie Methyl- oder Ethyljodid, sein.

Je nach Anwendungszweck kann das erfindungsgemäße Jod- . präparat auch als Transportmedium oder als Lagermaterial, beispielsweise für radioaktive Jodisotope, ausgebildet sein.

Die Erfindung betrifft ebenso ein Verfahren zum Adsorbieren von Jod, insbesondere radioaktivem Jod, in Form von elementarem Jod und/oder Jodverbindungen an einem Trägermaterial, das dadurch gekennzeichnet ist, daß man als Trägermaterial eine polymere, Zwischenschichtmoleküle oder -ionen enthaltende, ein Schicht^{g}itter bildende, anorganische Verbin- _{dun}g, die Interkalationskomplexe mit dem elementaren Jod oder den Jodverbindungen zu bilden vermag, einsetzt.

Bevorzugt setzt man als Trägermaterial einen Interkalationskomplex eines Schichtsilikates mit anorganischen und/ oder organischen Zwischenschichtkationen ein. Insbesondere ist es bevorzugt, als Interkalationskomplex ein Onium-Schichtsilikat, am meisten bevorzugt einen Onium-Montmorillonit, einzusetzen.

Bei einer bevorzugten Ausführungsform des erfindungsgemäßen Verfahrens setzt man einen Interkalationskomplex ein, der als Zwischenschichtkationen Hdaq. und/oder NR₄⁺⁻Ionen enthält, wobei R eine substituierte oder unsubstituierte, verzweigt- oder geradkettige Alkylgruppe mit beispielsweise 1 bis 20 Kohlenstoffatomen, eine substituierte oder unsubstituierte, verzweigt- oder geradkettige Hydroxyalkylgruppe mit beispielsweise 1 bis 20 Kohlenstoffatomen oder eine substituierte oder unsubstituierte, verzweigt- oder geradkettige Alkoxygruppe mit beispielsweise 1 bis 20 Kohlenstoffatomen bedeutet, und wobei die Reste R gleich oder voneinander verschieden sein können. Eine besonders geeignete Gruppe von Substituenten für die Reste R sind hierbei Polyalkylenglykol-, insbesondere Polyethylenglykolreste.

Das nachfolgende Beispiel erläutert die Erfindung.

### Beispiel

An verschiedenen Onium-Montmorilloniten wurde elementares Jod adsorbiert. Der verwendete Montmorillonit stammt aus der Grube Schwaiba in Niederbayern und kann durch folgende Formel wiedergegeben werden: als Zwischenschichtkationen finden sich hier Calcium-Ionen; x für den Eisengehalt liegt unter 0,30.

Die Onium-Montmorillonite wurden über Kationenaustauschreaktion hergestellt, wobei folgende Kationen (als Ammoniumchloride vorliegend) verwendet wurden:
(1) N-(n-Hexadecyl)-N,N,N-trimethyl-ammonium
(2) N-(Polyethylenglykol) ₓ -N-(polyethylenglykol) y -N-(n-alkyl)-N-methyl-ammonium; x + y = 5

bei der n-Alkylgruppe handelt es sich um ein Gemisch mit folgender Zusammensetzung;

(3) N,N-di-(n-Alkyl)-N-(2-hydroxy-n-propyl)-N-methylammonium
   bei der n-Alkylgruppe handelt es sich um ein Gemisch aus:
      n-Tetradecyl, C₁₄H₂₉ ca. 5 %,
      n-Hexadecyl, C₁₆H₃₃ ca. 25 % und
      n-Octadecyl, C₁₈H₃₇ ^{ca. 65} %.
(4) N-(t-Butyl)-N,N-di-(2-hydroxyethyl)-ammonium

Die Adsorption des elementaren Jods an den unter Verwendung der Kationen (1) bis (4) hergestellten Onium-Montmorilloniten erfolgte bei einer Temperatur von 100°C in einer wasserdampfgesättigten Atmosphäre.

Die Aufnahmekapazitäten für das elementare Jod bei diesen Bedingungen, die Freisetzungstemperatur zur Wiederfreisetzung des adsorbierten Jods sowie die prozentuale Freisetzung an Jod für die einzelnen Onium-Montmorillonite sind in nachstehender Tabelle gezeigt:

Die Ergebnisse in obenstehender Tabelle zeigen, daß mit Hilfe der erfindungsgemäß eingesetzten Trägermaterialien sogar in einer wasserdampfgesättigten Atmosphäre erhebliche Mengen an Jod adsorbiert werden können. Dies ist insbesondere auf dem Gebiet der Kerntechnik von großem Vorteil, da hierbei bei Störfällen mit Feuchtigkeit gerechnet werden muß. Weiterhin zeigen die Ergebnisse, daß in der Regel über 90 % des adsorbierten Jods aus den aufgeführten Onium-Montmorilloniten wieder freisetzbar ist. Die Freisetzung erfolgt hierbei durchwegs bei Temperaturen von über 200°C, was wiederum auf dem Gebiet der Kerntechnik vorteilhaft sein kann, wenn eine Freisetzung bei erhöhter Temperatur (unterhalb 200°C) vermieden werden soll.

## Patentansprüche

1. Jodpräparat, enthaltend Jod in Form von elementarem Jod und/oder Jodverbindungen und ein Trägermaterial, e r h ä 1 t 1 i c n durch Adsorbieren von Jod, insbesondere radioaktivem Jod, in Form von elementarem Jod und/oder Jodverbindungen an einem aus einer polymeren, Zwischenschichtmoleküle oder -ionen enthaltenden, ein Schichtgitter bildenden, anorganischen Verbindung, die Interkalationskflmplexe mit dem elementarem Jod oder den Jodverbindungen zu bilden vermag, bestehenden Trägermaterial.

2. Jodpräparat nach Anspruch 1, dadurch gekenn- zeichnet, daß man als Trägermaterial einen Interkalationskömplex eines Schᵢchtsilikates mit anorganischen und/oder organischen Zwischenschichtkationen einsetzt.

3. Jodpräparat nach Anspruch 2, dadurch gekenn- zeichnet, daß man als Interkalationskomplex ein Onium-Schichtsilikat einsetzt.

4. Jodpräparat nach Anspruch 3, dadurch gekenn- zeichnet, daß man als Interkalationskomplex einen Onium-Montmorillonit einsetzt.

5. Jodpräparat nach mindestens einem der vorangehenden Ansprüche, dadurch gekennzeichnet , _{daß} man einen Interkalationskomplex einsetzt, der als Zwischenschichtkationen H-aq.⁺⁻ und/oder NR₄⁺⁻Ionen enthält, wobei R eine substituierte oder unsubstituierte, verzweigt- oder geradkettige Alkyl-, substituierte oder unsubstituierte, verzweigt- oder geradkettige Hydroxyalkyl-oder substituierte oder unsubstituierte, verzweigt- oder geradkettige Alkoxygruppe bedeutet und wobei die Reste R gleich oder voneinander verschieden sein können.

6. Jodpräparat nach mindestens einem der Ansprüche 1 bis 5, dadurch gekennzeichnet , daß es als Lagermaterial ausgebildet ist.

7. Jodpräparat nach mindestens einem der Ansprüche 1 bis 5, dadurch gekennzeichnet , daß es als Transportmedium ausgebildet ist.

8. Verfahren zum Adsorbieren von Jod, insbesondere radioaktivem Jod, in Form von elementarem Jod und/oder Jodverbindungen an einem Trägermaterial, dadurch gekennzeichnet , daß man als Trägermaterial eine polymere, Zwischenschichtmoleküle oder -ionen enthaltende, ein Schichtgitter bildende, anorganische Verbindung, die Interkalationskomplexe mit dem elementaren Jod oder den Jodverbindungen zu bilden vermag, einsetzt.

9. Verfahren nach Anspruch 8, dadurch gekenn- zeichnet, daß man als Trägermaterial einen Interkalationskomplex eines Schichtsilikates mit anorganischen und/oder organischen Zwischenschichtkationen einsetzt.

10. Verfahren nach Anspruch 9, dadurch gekenn- zeichnet, daß man als Interkalationskomplex ein Onium-Schichtsilikat einsetzt.

11. Verfahren nach Anspruch 10, dadurch gekenn- zeichnet, daß man als Interkalationskomplex einen Onium-Montmorillonit einsetzt.

12. Verfahren nach mindestens einem der Ansprüche 8 bis 11, dadurch gekennzeichnet, daß man einen Interkalationskomplex einsetzt, der als Zwischenschichtkationen H·aq⁺- und/oder NR₄⁺-Ionen enthält, wobei R eine substituierte oder unsubstituierte, verzweigt- oder geradkettige Alkyl-, substituierte oder unsubstituierte, verzweigt- oder geradkettige Hydroxyalkyl- oder substituierte oder unsubstituierte, verzweigt- oder geradkettige Alkoxygruppe bedeutet und wobei die Reste R gleich oder voneinander verschieden sein können.
